# FASCICULE DE BREVET EUROPEEN

(11) **EP 0 522 940 B1**
(45) Date de publication et mention de la délivrance du brevet: **18.09.1996**
(21) Numéro de dépôt: 92401913.6
(22) Date de dépôt: 03.07.1992
(51) Int. Cl.: D21H 23/76, D21H 17/29

(54) **Procédé de fabrication de papier et papier ainsi obtenu**
Verfahren zur Herstellung von Papier und daraus hergestelltes Papier
Process for the preparation of paper and paper obtained therefrom

(30) Priorité: 12.07.1991 FR 9108819
(43) Date de publication de la demande: 13.01.1993
(73) Titulaire: ELF ATOCHEM S.A., F-92800 Puteaux (FR)
(72) Inventeur: Bourson, Lucien, F-92290 Bois-Colombes (FR)
(74) Mandataire: Hirsch, Marc-Roger

(56) Documents cités:
- EP-A- 0 285 487
- EP-A- 0 348 366
- WO-A-86/00100
- US-A- 4 643 801

## Description

La présente invention concerne un procédé de fabrication de papier et se rapporte également au papier ainsi obtenu.

La pâte à papier brute constituée essentiellement de fibres de cellulose est mise sous forme d'une suspension aqueuse diluée qui est amenée dans la caisse de tête de la machine à papier d'où elle est distribuée sur une toile filtrante sur laquelle se forme la feuille de papier. Cette feuille est ensuite essorée puis séchée. Les qualités et les propriétés du papier obtenues sont déterminées notamment par les conditions de marche de la machine à papier, la pâte brute, les différents additifs qu'on ajoute dans la suspension avant la formation de la feuille et aussi les produits qu'on couche sur la feuille de papier en aval de la toile filtrante.

Parmi les produits ajoutés à la suspension de fibres entrant en caisse de tête, on peut citer les charges minérales, les agents de collage, les agents visant à améliorer les propriétés mécaniques du papier, les colorants, etc. Les charges minérales, telles que CaCO₃, TiO₂, etc, rendent la feuille de papier opaque, ce qui facilite l'écriture et l'impression. Les agents de collage, tels que ceux de la famille des alkylcétènes dimères, sont ajoutés pour rendre la feuille résistante aux liquides, par conséquent permettre à la feuille de papier collée d'être utilisée pour l'écriture et l'impression.

L'une des qualités des papiers, cartons et autres est la régularité des caractéristiques. Parmi celles-ci, "l'épair" ou "formation de la feuille" est d'une grande importance et est représentative de la qualité générale du papier. En effet, l'épair représente la plus ou moins grande homogénéité de la répartition des fibres dans le plan et l'épaisseur de la feuille. La qualité de l'épair aura donc une incidence considérable sur la qualité générale de l'impression dans le cas, par exemple, des papiers impression-écriture, et sur les propriétés mécaniques dans le cas, par exemple, des papiers d'emballage. Afin d'améliorer l'épair, de plus en plus d'additifs sont ajoutés à la suspension entrant en caisse de tête. Mais pour répondre aux exigences de plus en plus sévères des normes de pollution, les papeteries sont conduites à diminuer leur consommation en eau, ce qui provoque une augmentation de la charge polluante associée à ce type d'industrie (Matières en Suspension MES, Demande Biologique en Oxygène DBO, Demande Chimique en Oxygène DCO, Salinité, etc...) ainsi que d'autres problèmes, tels que des problèmes de poix et plus généralement ceux liés à la présence de déchets anioniques (dénommés en anglais "anionic trash"). Les caractéristiques du papier devant cependant rester identiques, et les problèmes de lutte pour l'environnement devant être résolus, l'une des méthodes proposées dans l'art antérieur consiste à augmenter la rétention des éléments au sein de la feuille en cours de formation sur la toile filtrante. Ce résultat est atteint, jusqu'à un certain point, par l'adjonction d'agents rétenteurs à la suspension de fibres entrant en caisse de tête. Malheureusement, cette méthode soit varie en efficacité, soit conduit à une détérioration importante de l'épair du papier selon les produits utilisés.

La présente invention a donc pour objet un nouveau procédé de fabrication de papiers et autres, dans lequel, en plus de la charge minérale et de l'agent de collage est mélangé à la suspension ou composition de fibres entrant en caisse de tête, un nouveau système rétenteur ternaire. L'état de la technique en la matière est essentiellement formé des documents suivants:
- EP-A-348 366 décrit un système ternaire comprenant de l'amidon cationique, du polychlorure d'aluminium, et un polymère d'acide silicique. L'acide polysilicique doit avoir une aire spécifique donnée (> 1 050 m²/g).
- WO-A- 88/6 659 décrit un système ternaire comprenant un polymère cationique, du polychlorure d'aluminium, et de la silice. Le polymère cationique est de préférence du polyacrylamide et l'amidon cationique n'est pas cité.
- EP-A-285 486 décrit un système rétenteur à base d'amidon cationique et de polychlorure d'aluminium. La charge minérale peut être par exemple de la silice. Néanmoins, cette demande ne décrit pas spécialement le système rétenteur ternaire selon la présence invention.
- US-A-4 643 801 décrit un système rétenteur à base d'amidon cationique, d'un polymère anionique à poids moléculaire élevé et de silice selon des rations en poids amidon/silice de 100/1 à 1/1 et polymère anionique/silice de 20/1 à 1/10. Un composé d'aluminium peut aussi être ajouté. Le présent système rétenteur ternaire seul n'est cependant pas décrit. WO-A-86/00100 décrit des additifs aux charges de caisses de tête, comprenant un composant type amidon cationique et un composant type silice à surface modifiée. Cette silice modifiée est obtenue par traitement de sa surface avec des ions aluminates, qui subissent un échange. Cette solution technique qui est exclue de l'objet de la revendication 1, est cependant complexe et d'un coût relativement élevé.

Dans "Polyaluminium hydroxychloride application in neutral pH rosin sizing of paper", B.H. Wortley et J.C. Steelhammer, est mentionné un système rétenteur comprenant de l'amidon cationique, de la bentonite et un polymère anionique, mais il n'est pas mentionné ni suggéré l'emploi de PAC dans ce système rétenteur particulier.

Aucune des publications ci-dessus seule ou en combinaison avec d'autres références ne décrit ni ne suggère l'emploi d'un système rétenteur du type de celui de la présente invention ni ne décrit ou suggère les effets surprenants et inattendus obtenus grâce à ce nouveau système rétenteur.

La présente invention a pour but, entre autres, tout en conservant la qualité de l'épair ainsi que les autres caractéristiques du papier, d'obtenir des taux de rétention élevés ainsi que de permettre un égouttage amélioré. La présente invention permet de réaliser une charge plus importante, notamment en produits sensibles aux acides, et conduit à des rejets moins polluants. Ainsi, la présente invention a pour objet un procédé de fabrication de papier, selon la revendication 1.

La suspension contenant les fibres de cellulose peut être de la pâte brute ou blanchie, des pâtes chimiques blanchies de résineux ou de feuillus ou de plantes annuelles, des pâtes chimiques écrues de résineux ou de feuillus, des pâtes mécaniques (SGW, TMP, CTMP, ...) écrues ou blanchies, des pâtes désencrées blanchies ou non-blanchies, des pâtes contenant déjà des additifs, et leurs mélanges.

L'amidon cationique -mentionné à titre de composant c)1)- utilisé selon la présente invention est un mélange d'un ou plusieurs produits commercialisés sous le nom générique d'amidon cationique. L'amidon a un poids moléculaire moyen de 2.10⁴ à 2.10⁵, de préférence de 3.10⁴ à 12.10⁴. Les amidons cationiques ont un degré de substitution (D.S.) compris entre 0,01 à 0,1. Les amidons cationiques sont, par exemple, ceux décrits dans Kirk Othmer, 3ème édition, volume 21, page 503. Ils représentent en poids de 0,2 à 1,7% du poids de la suspension fibreuse entrant en caisse de tête.

Le polychlorure d'aluminium ou "PAC" -mentionné à titre de composant c)2)- utilisé selon la présente invention désigne les produits qu'on appelle habituellement polychlorure d'aluminium, polychlorure basique d'aluminium, polychlorosulfate basique d'aluminium, et consiste de préférence en un ou plusieurs des produits suivants:
1. le sel de formule:

   Alₙ(OH)ₘCl₃ₙ₋ₘ (I)

   dans laquelle n est quelconque, 3n-m est positif, m et n sont des nombres entiers positifs;
ledit sel pouvant contenir en outre un anion polyvalent Y choisi parmi les anions des acides sulfurique, phosphorique, polyphosphorique, silicique, chromique, carboxylique, et sulfonique, le rapport molaire Y/A1 étant de préférence compris entre 0,015 et 0,4;
2. le sel de formule:

   Alₙ(OH)ₘCl₃ₙ₋ₘ₋₂ₖ(SO₄)k (II)

   dans laquelle k, m et n sont des entiers positifs, et 3n > m + 2k, la basicité ou le rapport m/3n est compris entre 0,3 et 0,7 et k/n = 0,01 à 0,03;
ce produit peut être préparé selon le procédé décrit dans le US-A-3 929 666;
3. le sel de formule:

   [Alₙ(OH)₃ₙ₋ₘ₋₂ₚClₘ(SO₄)ₚ]z (III)

   dans laquelle (3n-m-2p)/3n = 0,4 à 0,7; p = 0,04 à 0,25n; m/p = 8 à 35; k, m, n, et p sont des nombres entiers et z est au moins 1;
ce produit est décrit dans GB-A-2 128 977;
4. le chlorosulfate d'aluminium basique de formule:

   AlₙOHₘ(SO₄)ₖCl₃ₙ₋ₘ₋₂ₖ (IV)

   dans laquelle la basicité ou le rapport molaire (m/3n)x100 est compris entre 40% environ et 65% environ
qui présente un rapport équivalent Al/équivalent Cl compris entre 2,8 et 5, une masse moléculaire apparente MA, mesurée par diffusion de lumière classique, et des diamètres hydrodynamiques apparents ØZ et ØW, mesurés par diffusion quasi-élastique de la lumière, présentant les valeurs respectives suivantes:
MA = 7000-35000
ØZ(Å) = 350-2500
ØW(Å) = 200-1200;
ce produit est décrit dans FR-A-2 584 699.

Le PAC est présent dans la composition fibreuse entrant en caisse de tête à raison de 0,01 à 0,3% en poids, par rapport au poids de ladite composition fibreuse, ledit pourcentage étant exprimé par rapport à Al₂O₃. De préférence, le PAC est du WAC. Le WAC correspond à la formule IV.

La silice est présente dans la composition fibreuse, à raison de 0,01 à 0,3% en poids, par rapport au poids de ladite composition fibreuse, le pourcentage étant exprimé en pourcentage de matière active, c'est-à-dire en SiO₂. La silice à caractère anionique employée est celle qui est sous la forme d'un sol de silice, avantageusement à 15% de SiO₂.

La charge minérale -le composant a) mentionné ci-dessus- peut être l'une ou plusieurs des charges classiquement utilisées suivantes, données à titre illustratif: argile, CaCO₃, alumine hydratée, talc, TiO₂, etc. La charge minérale représente 5 à 30 % en poids, de préférence de 10 à 25% en poids, du poids de ladite composition fibreuse. La charge minérale préférée est formée de CaCO₃.

L'agent de collage -le composant b) mentionné ci-dessus- peut être un ou plusieurs des agents suivants classiquement utilisés en milieu neutre: alkylcétènes dimères (AKD), phosphates fluorés, anhydrides carboxyliques, copolymères styrène/anhydride maléique, et leurs dérivés. La quantité d'agent de collage employée est comprise entre 0,01 et 2% en poids de produit commercial à 6% de matière active, par rapport au poids de ladite composition. L'agent de collage employé de préférence est l'AKD.

Les composants a), b), c)1), c)2) et c)3) mentionnés ci-dessus peuvent être ajoutés séparément ou en mélange de deux ou plusieurs d'entre eux.

La suspension fibreuse peut aussi contenir des additifs classiques, tels que des colorants, des azurants optiques, des agents de renforcement mécaniques, des antimousses, des antislimes (agent anti-dépôt), ainsi que des produits choisis dans le groupe consistant en: les polyacrylamides, les polyéthylèneimines, la carboxyméthylcellulose, les résines urée-formol, les résines mélamines- formol, les résines aminopolyamide-épichlorhydrine, les résines polyamide-épichlorhydrine.

De préférence, les composants ajoutés sont :
a) de 5 à 30% de CaCO₃,
b) de 0,01 à 1% d'AKD, et
c) 1. de 0,2 à 1,7% d'amidon cationique de poids moléculaire 2.10⁴ à 12.10⁵ et de degré de substitution de 0,01 à 0,1; c)2. de 0,1 à 3% de WAC en produit commercial à 10% de Al₂O₃; et c)3. de 0,01 à 0,3% de sol de silice, exprimé en % de SiO₂.

Les exemples suivants sont illustratifs de la présente invention et ne doivent en aucun cas être considérés comme limitatifs de celle-ci. Dans ces exemples, le WAC est un produit commercialisé par ATOCHEM et correspond à un polychlorure d'aluminium de formule IV à 10% de Al₂O₃. La silice est sous la forme de sol de silice et est disponible dans le commerce sous la dénomination CECASOL de CECA. L'amidon cationique est celui fabriqué par ROQUETTE et commercialisé sous la dénomination HICAT 142. L'agent de collage AKD est fabriqué par HERCULES et commercialisé sous la dénomination AQUAPEL.

### Exemple 1

Le papier à fabriquer est du papier impression-écriture support pour autocopiant.
. machine utilisée table plate équipée d'un former BEL BOND
. vitesse 590 m/mn
. laize 3 m
. grammage 50 g/m²

### Composition fibreuse:

. Pâte kraft blanchie de résineux (KBR) 45%
. Pâte kraft blanchie de feuillus (KBF) 55%
. Charge CaCO₃
. Taux de charge du papier fini 14%
. Collage (AKD) 0,15%
. Amidon cationique 0,6%
Les essais effectués sur le produit obtenu, dans les conditions consignées dans le Tableau ci dessous, conduisent aux résultats donnés dans ce tableau:

| RESULTATS | | | | |
|---|---|---|---|---|
| | WAC | Silice (1) | Rétention totale | Epair (2) |
| Essai 1 ... | 0 | 0,5% | 58% | 104 |
| Essai 2 ... | 1,65% | 0 | 57% | 70 |
| Essai 3 ... | 1,65% | 0,15% | 67% | 72 |

| | | | | |
|---|---|---|---|---|
| (1) En produit commercial à 15% de matière active. | | | | |
| (2) L'épair est mesuré en continu à l'aide d'un appareil du Centre Technique des Papiers de Grenoble. | | | | |

Entre l'essai 1 et l'essai 2, on note l'amélioration très importante de l'épair provoquée par l'utilisation du WAC à la place de la silice, résultat conforme à ce qu'attend l'homme de l'art.

L'essai 3 montre la synergie que développe l'association de faibles quantités de silice en présence du WAC. A épair équivalent la rétention est accrue de 10 points soit un accroissement de 15 à 20%. Il en résulte une moindre pollution de l'eau des circuits et une plus grande facilité de traitement des eaux de rejets pour un coût inférieur.

### Exemple 2:

Le papier à fabriquer est du papier impression-écriture. La machine est identique à l'exemple 1.
. Vitesse machine 540 m/mn
. Grammage 60 g/m²

### Composition fibreuse:

. KBR 40%
. KBR 60%
. Charges CaCO₃
. Taux de charge 11%
. Amidon cationique 0,5%
. Collage: colle AKD 0,15% (en produit commercial)
Les essais effectués sur le produit obtenu, dans les conditions consignées dans le Tableau ci-dessous, conduisent aux résultats donnés dans ce tableau:

| RESULTATS | | | | | |
|---|---|---|---|---|---|
| | WAC | Silice | Rétention | Epair | Concentration en CDT (1) |
| Essai 1 .. | 1,6% | 0 | 60% | 76 | 8,4 g/l |
| Essai 2 .. | 1,5% | 0,15% | 73 | 75 | 6,5 g/l |

| | | | | | |
|---|---|---|---|---|---|
| (1) CDT = caisse de tête | | | | | |

### Exemple 3:

La machine est la même que dans l'exemple 2
. Vitesse 520 m/mn
. Grammage 70 g/m²

### Composition fibreuse:

. KBR 35%
. KBF 65%
. Charge CaCO₃
. Taux de charge 14%
. Amidon cationique 0,6%
. Collage: colle AKD 0,15% (en produit commercial)
Les essais effectués sur le produit obtenu, dans les conditions consignées dans le Tableau ci dessous, conduisent aux résultats donnés dans ce tableau:

| RESULTATS | | | | | |
|---|---|---|---|---|---|
| | WAC | Silice | Rétention | Epair | Concentration en CDT |
| Essai 1 .. | 1,5% | 0 | 67% | 75 | 8,7 g/l |
| Essai 2 .. | 1,5% | 0,25% | 78 | 76 | 7,2 g/l |

## Revendications

1. Procédé de fabrication de papier dans lequel on ajoute à la composition fibreuse entrant en caisse de tête:
a) de 5 à 30% d'une charge minérale,
b) de 0,01 à 2% d'un agent de collage, et
c) un système rétenteur,
caractérisé en ce que ledit système rétenteur est constitué de:
c)1) 0,2 à 1,7% d'amidon cationique présentant un poids moléculaire de 2.10⁴ à 2.10⁵ et un degré de substitution de 0,01 à 0,1;
c)2) 0,01 à 0,3% exprimé en pourcentage d'Al₂0₃, d'un polychlorure d'aluminium, et c)3) 0,01 à 0,3% exprimé en pourcentage de SiO₂, de sol de silice à caractère anionique,
à l'exclusion de sol de silice à surface modifiée par des ions aluminate selon un rapport Si/Al des groupes de surface de 9,5:0,5 à 7,5:2,5.

2. Procédé selon la revendication 1, caractérisé en ce que le polychlorure d'aluminium est choisi parmi le groupe consistant en les sels de formules I, II, III, et IV suivants, et leurs mélanges:
Alₙ(0H)ₘCl₃ₙ₋ₘ (I)
dans laquelle m et n sont des nombres entiers positifs et 3n-m est positif; ledit sel pouvant contenir en outre un anion polyvalent Y choisi parmi les anions des acides sulfurique, phosphorique, polyphosphorique, silicique, chromique, carboxylique, et sulfonique, le rapport molaire Y/A1 étant, de préférence, compris entre 0,015 et 0,4;
Alₙ(OH)ₘCl₃ₙ₋ₘ₋₂ₖ(S0₄)k (II)
dans laquelle k, m et n sont des entiers positifs, et 3n > m + 2k, la basicité m/3n est comprise entre 0,3 et 0,7 et k/n = 0,01 à O,03;
[Alₙ(HO)₃ₙ₋ₘ₋₂ₚClₘ(SO₄)ₚ]z (III)
dans laquelle (3n-m-2p)/3n = 0,4 à 0,7; p = 0,04 à 0,25n; m/p = 8 à 35, k, m, n, et p sont des nombres entiers et z est au moins 1;
AlₙOHₘ(SO₄)ₖCl₃ₙ₋ₘ₋₂ₖ (IV)
dans laquelle la basicité (m/3n)100 est comprise entre 40% environ et 65% environ et présentant un rapport équivalent Al/équivalent Cl compris entre 2,8 et 5, une masse moléculaire apparente MA mesurée par diffusion de lumière classique et des diamètres hydrodynamiques apparents Ø Z et Ø W mesurés par diffusion quasi-élastique de la lumière de valeurs suivantes:
MA = 7000-35000
Ø Z(Å) = 350-2500
Ø W(Å) = 200-1200.

3. Procédé selon la revendication 2, caractérisé en ce que le polychlorure d'aluminium est le polychlorosulfate d'aluminium de formule :
AlₙOHₘ(SO₄)ₖCl₃ₙ₋ₘ₋₂ₖ (IV).

4. Procédé selon la revendication 3, caractérisé en ce que le polychlorure d'aluminium est du WAC à 10% en Al₂0₃.

5. Procédé selon l'une quelconque des revendications 1 à 4, caractérisé en ce que la charge minérale est choisie parmi l'argile, le carbonate de calcium, le dioxyde de titane, le talc, l'alumine hydratée, et leurs mélanges.

6. Procédé selon la revendication 5, caractérisé en ce que la charge minérale est du CaCO₃.

7. Procédé selon l'une quelconque des revendications 1 à 6, caractérisé en ce que la charge minérale est présente à raison de 10 à 25% en poids.

8. Procédé selon l'une quelconque des revendications 1 à 7, caractérisé en ce que l'agent de collage est choisi dans le groupe consistant en: alkyl cétène dimères (AKD), phosphates fluorés, anhydrides d'acides carboxyliques, copolymères styrène/anhydride maléique, leurs dérivés, et leurs mélanges.

9. Procédé selon la revendication 8, caractérisé en ce que l'agent de collage est de l'AKD.

10. Procédé selon l'une quelconque des revendications 1 à 9, caractérisé en ce que l'amidon cationique présente un poids moléculaire de 3.10⁴ à 12.10⁴.

11. Procédé selon l'une quelconque des revendications 1 à 10, caractérisé en ce qu'on ajoute de plus à ladite composition fibreuse un composant optionnel choisi parmi les polyéthylèneimines, la carboxyméthylcellulose, les résines urée-formol, les résines mélamine-formol, les résines aminopolyamide-épichlorhydrine, les résines polyamideépichlorhydrine et leurs mélanges.

12. Procédé selon l'une quelconque des revendications 1 à 9, caractérisé en ce que les composants ajoutés sont:
a) de 5 à 30% de CaCO₃,
b) de 0,01 à 1% d'AKD, et
c)1. de 0,2 à 1,7% d'amidon cationique de poids moléculaire 2.10⁴ à 2.10⁵ et de degré de substitution de 0,01 à 0,1; c)2. de 0,1 à 3% de WAC en produit commercial à 10% de Al₂O₃; et c)3. de 0,01 à 0,3% de sol de silice, exprimé en % de SiO₂.

13. Papier susceptible d'être obtenu par le procédé selon l'une quelconque des revendications précédentes.

## Patentansprüche

1. Verfahren zur Herstellung von Papier, bei dem man zu der in den Stoffauflauf eintretenden Faserzusammensetzung hinzugibt:
a) 5 bis 30 % einer mineralischen Charge,
b) 0,01 bis 2 % eines Leimungsmittels und
c) ein Retentionssystem,
dadurch gekennzeichnet, daß das Retentionssystem besteht aus:
c)1) 0,2 bis 1,7 % kationische Stärke mit einem Molekulargewicht von 2·10⁴ bis 2·10⁵ und einem Substitutionsgrad von 0,01 bis 0,1;
c)2) 0,01 bis 0,3 %, berechnet in Prozent Al₂O₃, eines Aluminiumpolychlorids und
c)3) 0,01 bis 0,3 %, berechnet in Prozent SiO₂, eines Siliciumdioxidsols mit anionischem Charakter, außer Siliciumdioxidsol mit durch Aluminationen modifizierter Oberfläche gemäß einem Si/Al-Verhältnis der Gruppen an der Oberfläche von 9,5:0,5 bis 7,5:2,5.

2. Verfahren nach Anspruch 1, dadurch gekennzeichnet, daß das Aluminiumpolychlorid ausgewählt ist aus der Gruppe von Salzen der folgenden Formel I, II, III und IV und ihren Mischungen:
Alₙ(OH)ₘCl₃ₙ₋ₘ (I)
wobei m und n ganze positive Zahlen sind und 3n-m positiv ist; dieses Salz kann zusätzlich ein polyvalentes Anion Y enthalten, das ausgewählt ist aus Anionen von Schwefelsäuren, Phosphorsäuren, Polyphosphorsäuren, Kieselsäuren, Chromsäuren, Carbonsäuren und Sulfonsäuren, wobei das Molverhältnis Y/A1 vorzugsweise zwischen 0,015 und 0,4 liegt;
Alₙ(OH)ₘCl₃ₙ₋ₘ₋₂ₖ(SO₄)ₖ (II)
wobei k, m und n ganze positive Zahlen sind, 3n > m + 2k, die Basizität m/3n zwischen 0,3 und 0,7 liegt und k/n = 0,01 bis 0,03 beträgt;
[Alₙ(HO)₃ₙ₋ₘ₋₂ₚClₘ(SO₄)ₚ]z (III)
wobei (3n-m-2p) / 3n = 0,4 bis 0,7 ist; p = 0,04 bis 0,25n; m/p = 8 bis 35; k, m, n und p sind ganze Zahlen, und z beträgt mindestens 1;
AlₙOHₘ(SO₄)ₖCl₃ₙ₋ₘ₋₂ₖ (IV)
in der die Basizität (m/3n)100 zwischen etwa 40 % und etwa 65 % liegt und die ein Verhältnis von Al-Äquivalent zu Cl-Äquivalenten zwischen 2,8 und 5, eine scheinbare Molekularmasse MA, gemessen durch klassische Lichtdiffusion, und scheinbare hydrodynamische Durchmesser Ø Z und Ø W, gemessen durch quasi elastische Diffusion des Lichtes, mit den folgenden Werten aufweist:
MA = 7000-35000
Ø Z(Å) = 350-2500
Ø W(Å) = 200-1200.

3. Verfahren nach Anspruch 2, dadurch gekennzeichnet, daß das Aluminiumpolychlorid Aluminiumpolychlorosulfat der Formel:
AlₙOHₘ(SO₄)ₖCl₃ₙ₋ₘ₋₂ₖ (IV)
ist.

4. Verfahren nach Anspruch 3, dadurch gekennzeichnet, daß das Aluminiumpolychlorid WAC mit 10 % an Al₂O₃ ist.

5. Verfahren nach einem der Ansprüche 1 bis 4, dadurch gekennzeichnet, daß die mineralische Charge ausgewählt ist aus Ton, Calciumcarbonat, Titandioxid, Talkum, wasserhaltigem Aluminiumoxid und ihren Mischungen.

6. Verfahren nach Anspruch 5, dadurch gekennzeichnet, daß die mineralische Charge Calciumcarbonat CaCO₃ ist.

7. Verfahren nach einem der Ansprüche 1 bis 6, dadurch gekennzeichnet, daß die mineralische Charge in einer Menge von 10 bis 25 Gew.-% vorhanden ist.

8. Verfahren nach einem der Ansprüche 1 bis 7, dadurch gekennzeichnet, daß das Leimungsmittel ausgewählt ist aus der Gruppe von Alkylketendimeren (AKD), fluorierten Phosphaten, Carbonsäureanhydriden, Styrol/Maleinsäureanhydrid-Copolymeren, ihren Derivaten und ihren Mischungen.

9. Verfaren nach Anspruch 8, dadurch gekennzeichnet, daß das Leimungsmittel AKD ist.

10. Verfahren nach einem der Ansprüche 1 bis 9, dadurch gekennzeichnet, daß die kationische Stärke ein Molekulargewicht von 3·10⁴ bis 12·10⁴ aufweist.

11. Verfahren nach einem der Ansprüche 1 bis 10, dadurch gekennzeichnet, daß man außerdem zu der Fasermischung wahlweise eine Komponente hinzugibt, die ausgewählt ist aus Polyethyleniminen, Carboxymethylcellulose, Harnstoff/Formol-Harzen, Melamin/Formol-Harzen, Aminopolyamid/Epichlorhydrin-Harzen, Polyamid/Epichlorhydrin-Harzen und ihren Mischungen.

12. Verfahren nach einem der Ansprüche 1 bis 9, dadurch gekennzeichnet, daß die hinzugefügten Komponenten sind:
a) 5 bis 30 % CaCO₃,
b) 0,01 bis 1 % AKD und
c)1) 0,2 bis 1,7 % kationischer Stärke mit Molekulargewicht von 2·10⁴ bis 12·10⁵ und einem Substitutionsgrad von 0,01 bis 0,1; c)2) 0,1 bis 3 % WAC als kommerziell erhältliches Produkt mit 10 % Al₂O₃; und c)3) 0,01 bis 0,3 % eines siliciumdioxidsols, berechnet in Prozent SiO₂.

13. Papier, erhältlich durch das Verfahren nach einem der vorhergehenden Ansprüche.

## Claims

1. A process for manufacturing paper which comprises adding to the fibrous composition entering the head box:
a) 5 to 30% of a mineral filler,
b) 0.01 to 2% of a sizing agent, and
c) a retention system characterised in that said retention system is comprised of:
c)1) 0.2 to 1.7% of cationic starch having a molecular weight of 2.10⁴ to 2.10⁵ with a degree of substitution of 0.01 to 0.1;
c)2) 0.01 to 0.3%, expressed as a percentage of Al₂O₃ of a polyaluminum chloride, and
c)3) 0.01 to 0.3%, expressed as a percentage of SiO₂, of a silica sol of anionic nature, excluding aluminate ion surface modified silica sol in an Si/Al surface group ratio of 9.5:0.5 to 7.5:2.5.

2. The process for making paper according to claim 1, characterised in that the polyaluminum chloride is selected from the group comprising the salts of formulae I, II, III, and IV below and mixtures thereof: ${\text{Al}}_{\text{n}} {\text{(OH)}}_{\text{m}} {\text{CL}}_{\text{3n-m}}$ in which m and n are positive integers and 3n-m is positive; said salt being further able to contain a polyvalent anion Y selected from the anions of sulfuric, phosphoric, polyphosphoric, silicilic, chromic, carboxylic, and sulfonic acids, the molar ratio Y/Al being comprised in the range 0.015 and 0.4;
Alₙ(OH)ₘCL₃ₙ₋ₘ₋₂ₖ(SO₄)k (II)
in which k, m and n are positive integers and 3n > m + 2k, the basicity m/3n is comprised between 0.3 and 0.7 and k/n = 0.01 to 0.03;
[Alₙ(HO)₃ₙ₋ₘ₋₂ₚClₘ(SO₄)ₚ]z (III)
in which (3n-m-2p)/3n = 0.4 to 0.7; p = 0.04 to 0.25n; m/p = 8 to 35, k, m, n and p are integers and z is at least 1;
AlₙOHₘ(SO₄)ₖCl₃ₙ₋ₘ₋₂ₖ (IV)
in which the basicity (m/3n)100 is comprised between about 40% and about 65% and has an Al equivalent/Cl equivalent ratio comprised between 2.8 and 5, apparent molecular mass MA measured by conventional light diffusion and apparent hydrodynamic diameters ØZ and ØW measured by quasi-elastic light diffusion of the following values:
MA = 7000-35000
ØZ (Å) = 350-2500
ØW (Å) = 200-1200

3. The process according to claim 2, characterised in that the polyaluminum chloride is polychlorosulfate of aluminum of formula
AlₙOHₘ(SO₄)ₖCl₃ₙ₋ₘ₋₂ₖ

4. A process according to claim 3, characterised in that said polyaluminum chloride is WAC having 10% Al₂O₃.

5. A process according to any one of claims 1 to 4, characterised in that the mineral filler is selected from clay, calcium carbonate, titanium dioxide, talc, hydrated alumina, and mixtures thereof.

6. A process according to claim 5, characterised in that the mineral filler is CaCO₃.

7. A process according to any one of claims 1 to 6, characterised in that the mineral filler is present in an amount of from 10 to 25% by weight based on the weight of said composition.

8. A process according to any one of claims 1 to 7, characterised in that the sizing agent is selected from the group comprising: alkyl ketene dimers (AKD), fluorinated phosphates, and carboxylic acid anhydrides, styrene/maleic anhydride, copolymers and derivatives and mixtures thereof.

9. A process according to claim 8, characterised in that the sizing agent is AKD.

10. A process according to any one of claims 1 to 9, characterised in that the cationic starch has a molecular weight of 3.10⁴ to 12.10⁴.

11. A process according to any one of claims 1 to 10, characterised in that there is added to said fibrous composition an optional component selected from polyethylene imines, carboxymethyl cellulose, urea-formol resins, melamin-formol resins, aminopolyamide-epichlorhydrine resins, polyamide-epichlorhydrine resins and mixtures thereof.

12. A process according to any one of claims 1 to 9, characterised in that the components added are:
a) from 5 to 30% of CaCO₃,
b) from 0.01 to 1% of AKD, and
c)1 from 0.2 to 1.7% of cationic starch of molecular weight 2.10⁴ to 12.10⁵ and a degree of substitution of from 0.01 to 0.1 ; c)2 from 0.1 to 3% of WAC as 10% Al₂O₃ commercial product; and c)3 from 0.01 to 0.3% of silica sol, expressed as % of SiO₂.

13. A paper obtained by the process according to any one of the above claims.
